# EUROPÄISCHE PATENTSCHRIFT

(11) **EP 0 657 556 B1**
(45) Veröffentlichungstag und Bekanntmachung des Hinweises auf die Patenterteilung: **10.02.1999**
(21) Anmeldenummer: 94118682.7
(22) Anmeldetag: 28.11.1994
(51) Int. Cl.: C22C 30/00, C22C 38/00

(54) **Austenitische Legierungen und deren Verwendung**
Austenitic alloys and their applications
Alliages austénitiques et leurs applications

(30) Priorität: 10.12.1993 DE 4342188
(43) Veröffentlichungstag der Anmeldung: 14.06.1995
(73) Patentinhaber: BAYER AG, 51368 Leverkusen (DE); Krupp VDM GmbH, 58791 Werdohl (DE)
(72) Erfinder: Köhler, Michael, Dr., D-58638 Iserlohn (DE); Heubner, Ulrich, Dr., D-58791 Werdohl (DE); Eichenhofer, Kurt-Wilhelm, Dr., D-51375 Leverkusen (DE); Renner, Michael, Dr., D-42799 Leichlingen (DE)
(74) Vertreter: John, Ernst

(56) Entgegenhaltungen:
- EP-A- 0 438 992
- FR-A- 2 626 893
- US-A- 4 836 985

## Beschreibung

Die Erfindung betrifft hochchromhaltige, korrosionsbeständige, austenitische Legierungen und deren Verwendung.

Tabelle A zeigt beispielhaft die nach dem Stand der Technik für die Handhabung von oxidierenden Säuren in Frage kommenden metallischen Werkstoffe (Nickellegierungen und hochlegierte Sonderedelstähle, 2. Auflage, Expert Verlag, 1993). Mit Ausnahme des Superferrits handelt es sich bei ihnen um sogenannte austenitische Legierungen, d.h. um solche mit kubischflächenzentrierter Gitterstruktur. Die Legierungen gemäß dem in Tabelle A gezeigten Stand der Technik liegen innerhalb einer sich zwischen etwa 17 und 29 Gew.-% erstreckenden Bandbreite für das Hauptlegierungselement Chrom. Im Hinblick auf die Korrosionsbeständigkeit gegenüber max. 67 %iger Salpetersäure sind schon verhältnismäßig niedriglegierte Werkstoffe brauchbar. Ein entsprechender Werkstoff ist Cronifer 1809 LCLSi, wobei der Nachsatz LSi auf einen eingeschränkten Silizium-gehalt (low silicon) hinweist.

Nickelreiche Werkstoffe wie der gleichfalls in Tabelle A eingetragene Nicrofer 6030 bieten Vorteile, sofern Halogenverbindungen anwesend sind bzw. mit Salpetersäure / Flußsäuremischungen gearbeitet wird, wie beispielsweise bei der Wiederaufarbeitung von Kernreaktor-Brennelementen.

In "Werkstoffe und Korrosion" 43, 191-200 (1992), "Korrosion nichtrostender Stähle und Nickelbasislegierungen in Salpetersäure-Flußsäure-Gemischen" werden verschiedene molybdänhaltige Chrom-Nickel-Eisen-Stähle mit bis 29 % Chrom, bis 39 % Nickel und bis 6,5 % Molybdän beschrieben. Bei erhöhten Molybdängehalten verbessert sich die Beständigkeit in Salpetersäure-Flußsäure-Gemischen.

In "Werkstoffe und Korrosion" 44, 83-88 (1993), "Avesta 654 SMO TM-A new nitrogen-enhanced superaustenitic stainless steel" werden austenitische Edelstähle mit bis 22 % Nickel, bis 25 % Chrom und Stickstoffgehalten von 0,2 bis 0,5 Gew.-% beschrieben.

Der molybdänhaltige Werkstoff Nicrofer 3127 hMo (1.4562) gemäß EP 0 292 061 ist mit seinem Chromgehalt von 26 bis 28 % dort von Interesse, wo neben verhältnismäßig großer Salpetersäurebeständigkeit besonderer Wert auf hohe Beständigkeit gegenüber Loch- und Spaltkorrosion gelegt wird. Eine typische Abtragsrate in siedender azeotroper Salpetersäure (Huey-Test) für diesen Werkstoff ist ca. 0,11 mm/Jahr.

Beim Arbeiten mit mehr als 67 %iger Salpetersäure oder unter sonst äußerst stark oxidierenden Bedingungen zeigt der mit etwa 4 % Silizium legierte Cronifer 1815 LCSi (1.4361) eine ausgezeichnete Beständigkeit bis zum Siedepunkt der Salpetersäure. Die für die Harnstofferzeugung in Frage kommenden Werkstoffe haben ähnliche Zusammensetzung wie die gegen Salpetersäure besonders korrosionsbeständigen Stähle.

Für das Arbeiten mit heißer, hochkonzentrierter Schwefelsäure ist der mit 7 % Silizium legierte Stahl Nicrofer 2509 Si7 gemäß EP-A 0516 955 entwickelt worden. Hier hat gemäß der Lehre von DE-OS 38 30 365 auch der Superferrit Cronifer 2803 Mo (1.4575) ein spezielles Interesse. Superferrite kommen wegen ihrer eingeschränkten Verarbeitbarkeit allerdings nur für geringe Wanddicken in Frage, die in der Regel bei 2 mm und darunter liegen.

Legierungen mit beispielsweise etwa 31 % Chrom und etwa 46 % Chrom wurden im Hinblick auf ihre Korrosionsbeständigkeit in Salpetersäure-Flußsäuregemischen untersucht ("Werkstoffe und Korrosion" 43, (1992) S. 191-200). Diese Legierungen mit hohen Chromgehalten konnten nicht mehr als austenitische Werkstoffe hergestellt werden und nur mittels Sonderverfahren, wie z.B. der Pulvermetallurgie verarbeitet werden.

In der Britischen Patentschrift 1 114 996 werden Legierungen mit 14 bis 35 % Chrom und 0 bis 25 % Eisen beansprucht.

Die EP-A 0 261 880 beschreibt Legierungen mit 27 bis 31 % Chrom, 7 bis 11 % Eisen und dem Rest im wesentlichen Nickel.

Legierungen mit Chromgehalten von mehr als 30 % Cr sind nicht mehr ohne weiteres homogen und austenitisch darstellbar. In der Praxis werden daher Chromgehalte von max. 29 % eingestellt. Bei dem Superferrit 1.4575 mit Chromgehalten von 26 bis 30 % handelt es sich um eine ferritische Legierung.

In EP-A 0 130 967 wird die Eignung von Nickellegierungen und Edelstählen für heiße Schwefelsäure von 99 %-101 % bei > 120°C in Wärmetauschern beschrieben. Die Auswahl der Legierungen erfolgt nach folgender Formel: 0,35 (Fe-Mn) + 0,70 (Cr) + 0,30 (Ni) - 0,12 (Mo) > 39. Die genannten molybdänhaltigen Edelstähle weisen maximal 28 % Chrom auf.

In EP-A 0 200 862 werden molybdänfreie Chrom-, Nickel-Legierungen bestehend aus 21-35 % Chrom, 30-70 % Eisen, 2-40 % Nickel und 0-20 % Mangan sowie üblichen Begleitelementen als Werkstoffe für Gegenstände, die gegen Schwefelsäure oberhalb 96 % bis 100 % und gegen Oleum beständig sind, beansprucht.

EP-A 249 792 beansprucht die Verwendung von Legierungen bestehend aus 21 bis 55 % Chrom, 0 bis 30 % Eisen, 0 bis 5 % Wolfram und 45 bis 79 % Ni in konzentrierter Schwefelsäure.

In US 4 410 489 wird für die Handhabung von Phosphorsäure eine Legierung bestehend aus 26-35 % Chrom, 2-6 % Molybdän, 1-4 % Wolfram, 0,3-2 % (Niob+Tantal), 1-3 % Kupfer, 10-18 % Eisen, bis 1,5 % Mangan, bis 1 % Silizium, Rest im wesentlichen Nickel vorgeschlagen. Vorzugsweise soll der Chromgehalt bei 30 % liegen.

In DE-A 2 154 126 wird die Verwendung austenitischer Nickel-Legierungen mit 26-48 % Nickel, 30-34 % Chrom, 4-5,25 % Molybdän, 4-7,5 % Kobalt, 3-2,5 % Eisen, 1-3,5 % Mangan etc. als widerstandsfähiger Werkstoff für Gegenstände in heißer Schwefelsäure oberhalb 65 % beansprucht.

In US 4 853 185 werden Edelstähle mit 25-45 % Nickel, 12-32 % Chrom, 0,1 bis 2 % Niob, 0,2 bis 4 % Tantal, 0,05 bis 1 % Vanadium und 0,05-0,5 % Stickstoff neben weiteren Bestandteilen beschrieben. Die Legierungen sollen gegenüber CO, CO₂ und Schwefelverbindungen resistent sein.

Hohe Chromgehalte sind gemäß der US-Patentschrift 3 565 611 für die Beständigkeit von Nickel-Chrom-Eisen-Legierungen gegenüber laugeninduzierter Spannungsrißkorrosion in heißen alkalischen Lösungen von Bedeutung. Dabei soll der Chromgehalt wenigstens 18 %, vorzugsweise wenigstens 26 bis 27 %, bis max. 35 % betragen und der Eisengehalt auf max. 7 % eingeschränkt sein. Die Legierung 690 ist mit 29 % Chrom und 9 % Eisen besonders beständig gegenüber laugeninduzierter Spannungsrißkorrosion.

US 4 853 185 beschreibt im Hochtemperaturbereich korrosionsbeständige Legierungen, bestehend aus ungefähr 30 % bis 45 % Nickel, ungefähr 12 bis 32 % Chrom, wenigstens einem der Elemente Niob mit 0,01 % bis 2,0 %, Tantal mit 0,2 bis 4,0 % und Vanadium mit 0,05 bis 1,0 %, ferner bis zu 0,20 % Kohlenstoff, ungefähr 0,05 bis 0,50 % Stickstoff einem für die Hochtemperaturfestigkeit wirkungsvollen Zusatz von Titan in Höhe von bis zu 0,20 %, Rest Eisen und Verunreinigungen, wobei die Summe an freiem Kohlenstoff und Stickstoff (C + N)_{F} > 0,14 und < 0,29 sein muß. Der Ausdruck (C + N)_{F} ist dabei definiert als:${\text{(C + N)}}_{\text{F}} \text{= C + N -} \frac{\text{Nb}}{\text{9}} \text{-} \frac{\text{V}}{\text{4,5}} \text{-} \frac{\text{Ta}}{\text{18}} \text{-} \frac{\text{Ti}}{\text{3,5}}$ EP-A 340 631 beschreibt ein hochtemperaturbeständiges Stahlrohr mit niedrigem Siliziumgehalt, welches nicht mehr als 0,1 Gew.-% Kohlenstoff, nicht mehr als 0,15 Gew.-% Silizium, nicht mehr als 5 Gew.-% Mangan, 20 bis 30 Gew.-% Chrom, 15 bis 30 Gew.-% Nickel, 0,15 bis 0,35 Gew.-% Stickstoff, 0,1 bis 1,0 Gew.-% Niob und nicht mehr als 0,005 Gew.-% Sauerstoff, mindestens eines der Metalle Aluminium und Magnesium in einer Menge von 0,020 bis 1,0 Gew.-% bzw. 0,003 bis 0,02 Gew.-% und Rest Eisen und unvermeidbare Verunreinigungen aufweist.

Aufgabe der vorliegenden Erfindung war es, Legierungen zur Verfügung zu stellen, die vielfältig einsetzbar und problemlos verarbeitbar sind und deren Korrosionsraten niedrig sind.

Diese Aufgabe konnte mit den erfindungsgemäßen Legierungen gelöst werden. Diese Legierungen sind hochchromhaltig und trotzdem gut verarbeitbar. Sie weisen nur einen geringen Molybdängehalt bzw. kein Molybdän auf und haben wider Erwarten eine hohe Korrosionsbeständigkeit in heißen, oxidierenden Säuren.

Gegenstand der Erfindung sind austenitische, korrosionsbeständige Chrom-, Nickel-, Eisen-Legierungen folgender Zusammensetzung:
32-37 Gew.-% Chrom
28-36 Gew.-% Nickel
max. 2 Gew.-% Mangan
max. 0,5 Gew.-% Silizium
max 0,1 Gew.-% Aluminium
max. 0,03 Gew.-% Kohlenstoff
max. 0,01 Gew.-% Schwefel
max. 0,025 Gew.-% Phosphor
max. 2 Gew.-% Molybdän
max. 1 Gew.-% Kupfer
0,3 - 0,7 Gew.-% Stickstoff
sowie übliche herstellungsbedingte Beimengungen und Verunreinigungen und den Rest als Eisen.

Bevorzugt sind Legierungen mit 0,5 bis 2 Gew.-% Molybdän und 0,3 bis 1 Gew.-% Kupfer.

Weiterhin bevorzugt sind austenitische Legierungen mit folgender Zusammensetzung:
32-35 Gew.-% Chrom
28-36 Gew.-% Nickel
max. 2 Gew.-% Mangan
max. 0,5 Gew.-% Silizium
max. 0,1 Gew.-% Aluminium
max. 0,03 Gew.-% Kohlenstoff
max. 0,01 Gew.-% Schwefel
max. 0,025 Gew.-% Phosphor
max. 2 Gew.-% Molybdän
max. 1 Gew.-% Kupfer
0,4 - 0,6 Gew.-% Stickstoff
sowie übliche herstellungsbedingte Beimengungen und Verunreinigungen und den Rest als Eisen.

Diese bevorzugten Legierungen werden vorzugsweise als Knetwerkstoffe zur Herstellung von Halbzeug, wie z.B. Blechen, Bändern, Stangen, Drähten, Schmiedeteilen, Rohren, eingesetzt.

Weiterhin bevorzugt sind austenitische Legierungen mit folgender Zusammensetzung:
35-37 Gew.-% Chrom
28-36 Gew.-% Nickel
max. 2 Gew.-% Mangan
max. 0,5 Gew.-% Silizium
max. 0,1 Gew.-% Aluminium
max. 0,03 Gew.-% Kohlenstoff
max. 0,01 Gew.-% Schwefel
max. 0,025 Gew.-% Phosphor
max. 2 Gew.-% Molybdän
max. 1 Gew.-% Kupfer
0,4 - 0,7 Gew.-% Stickstoff
sowie übliche herstellungsbedingte Beimengungen und Verunreinigungen und den Rest als Eisen.

Diese bevorzugten Legierungen werden vorzugsweise als Werkstoffe zur Herstellung von Gußteilen eingesetzt, wie z.B. Pumpen und Armaturen.

Weiterhin bevorzugt sind austenitische Legierungen mit folgender Zusammensetzung
32,5 - 33,5 Gew.-% Chrom
30,0 - 32,0 Gew.-% Nickel
0,5 - 1,0 Gew.-% Mangan
0,01 - 0,5 Gew.-% Silizium
0,02 - 0,1 Gew.-Aluminium
max. 0,02 Gew.-% Kohlenstoff
max. 0,01 Gew.-% Schwefel
max. 0,02 Gew.-% Phosphor
0,5-2 Gew.-% Molybdän
0,3-1 Gew.-% Kupfer
0,35 - 0,5 Gew.-% Stickstoff oder

34,0 - 35,0 Gew.-% Chrom
30,0 - 32,0 Gew.-% Nickel
0,5 - 1,0 Gew.-% Mangan
0,01 - 0,5 Gew.-% Silizium
0,02 - 0,1 Gew.-% Aluminium
max. 0,02 Gew.-% Kohlenstoff
max. 0,01 Gew.-% Schwefel
max. 0,02 Gew.-% Phosphor
max. 0,5 Gew.-% Molybdän
max. 0,3 Gew.-% Kupfer
0,4 - 0,6 Gew.-% Stickstoff oder

35,0 - 36,0 Gew.-% Chrom
30,0 - 32,0 Gew.-% Nickel
0,5 - 1,0 Gew.-% Mangan
0,01 - 0,5 Gew.-% Silizium
0,02 - 0,1 Gew.-% Aluminium
max. 0,02 Gew.-% Kohlenstoff
max. 0,01 Gew.-% Schwefel
max. 0,02 Gew.-% Phosphor
max. 0,5 Gew.-% Molybdän
max. 0,3 Gew.-% Kupfer
0,4 - 0,6 Gew.-% Stickstoff oder

36,0 - 37,0 Gew.-% Chrom
30,0 - 32,0 Gew.-% Nickel
0,5 - 1,0 Gew.-% Mangan
0,01 - 0,5 Gew.-% Silizium
0,02 - 0,1 Gew.-% Aluminium
max. 0,02 Gew.-% Kohlenstoff
max. 0,01 Gew.-% Schwefel
max. 0,02 Gew.-% Phosphor
max. 0,5 Gew.-% Molybdän
max. 0,3 Gew.-% Kupfer
0,4 - 0,7 Gew.-% Stickstoff
sowie übliche herstellungsbedingte Beimengungen und Verunreinigungen und den Rest als Eisen.

Zur Schmelzbehandlung mit dem Ziel einer ausreichenden Desoxidation und Entschwefelung können die Legierungen bei Bedarf bis zu 0,08 Gew.-% Seltene Erden, bis zu 0,015 Gew.-% Calcium und/oder bis zu 0,015 Gew.-% Magnesium als herstellungsbedingte Beimengungen enthalten.

Die erfindungsgemäßen Legierungen werden als Werkstoff für Gegenstände verwendet, die gegenüber
a) Natronlauge oder Kalilauge einer Konzentration von 1 bis 90 Gew.-%, vorzugsweise 1 bis 70 Gew.-%, bei Temperaturen bis 200°C, insbesondere 170°C,
b) Harnstofflösungen einer Konzentration von 5 bis 90 Gew.-%,
c) Salpetersäure einer Konzentration von 0,1 bis 70 Gew. -%, bei Temperaturen bis zum Siedepunkt und bis 90 Gew.-% bei Temperaturen bis 75°C und > 90 Gew.-% bei Temperaturen bis 30°C,
d) Flußsäure einer Konzentration von 1 bis 40 Gew.-%, vorzugsweise 1 bis 25 Gew.-%,
e) Phosphorsäure einer Konzentration bis 85 Gew.-%, vorzugsweise von 26-52 Gew.-%, bei Temperaturen bis zu 120°C bzw. bis zu 300°C bei Konzentrationen <10 Gew.-%,
f) Chromsäure einer Konzentration bis 40 Gew.-%, vorzugsweise bis 30 Gew.-%,
g) Oleum einer Konzentration bis 100 Gew.-%, vorzugsweise 20 bis 40 Gew.-% bei Temperaturen bis zur jeweiligen Siedetemperatur oder
h) Schwefelsäure einer Konzentration von 80 bis 100 Gew.-%, vorzugsweise 85 bis 99,7 Gew.-%, besonders bevorzugt 95 bis 99 Gew.-% bei hohen Temperaturen bis zu 250°C beständig sind.

Die erfindungsgemäßen Legierungen sind auch als Werkstoffe für Gegenstände einsetzbar, die gegenüber Mischungen aus Schwefelsäure und Natriumdichromat und/oder Chromsäure, aus 0,1 bis 40 Gew.-%, vorzugsweise 0,3 bis 20 Gew.-% Salpetersäure und 50 bis 90 Gew.-% Schwefelsäure bis 130°C oder aus 0,01 bis 15 Gew.-% Flußsäure und 80-98 Gew.-% Schwefelsäure bis 180°C oder aus bis 25 Gew.-% Salpetersäure und bis 10 Gew.-% Flußsäure bis 80°C beständig sind.

Gegenüber organischen Säuren, wie z.B. Ameisensäure und Essigsäure, weisen die erfindungsgemäßen Legierungen eine ausreichende Beständigkeit und Stabilität auf.

Die erfindungsgemäßen Legierungen können auch als Werkstoffe für Gegenstände eingesetzt werden, die gegenüber Kühlwasser bis Siedetemperatur und gegenüber Meerwasser bis 50°C beständig sind.

Aufgrund der guten Verarbeitbarkeit und Korrosionsbeständigkeit werden die erfindungsgemäßen Legierungen als Werkstoff zur Herstellung von Bauteilen für den Einsatz in meerestechnischen Anlagen, in der Umwelttechnik, Raumfahrt, Reaktortechnik und in der chemischen Prozeßtechnik verwendet.

Die erfindungsgemäßen Legierungen sind in den verfügbaren Anlagen der Edelstahlerzeuger nach den bekannten Verfahren herstellbar und zeigen gute Verarbeitbarkeit.

Das Korrosionsverhalten der erfindungsgemäßen Legierungen ist insgesamt hervorragend. Auf teure Legierungselemente wie Wolfram, Niob, Tantal kann ohne Einbuße der guten Eigenschaften verzichtet werden.

Die erfindungsgemäßen Legierungen bieten weiterhin den Vorteil einer ungewöhnlich universellen Korrosionsbeständigkeit. So werden die Legierungen auf der einen Apparateseite durch Säuren beaufschlagt und auf der anderen Apparateseite mit chloridhaltigen Kühl- und Heizmedien, wie z.B. in Wärmetauschern. Es werden also gleichzeitig zwei völlig verschiedene Korrosionsbeständigkeiten gefordert, nämlich Säurebeständigkeit einerseits und Loch-, Spalt- und Spannungsrißkorrosionsbeständigkeit andererseits.

Gleichzeitig wird das außergewöhnliche Beständigkeitsprofil mit einem vergleichsweise sparsamen Legierungshaushalt erzielt, das ansonsten nur mit teuren NiCrMo-Legierungen (s. Tabelle B) oder punktuell auf der Säureseite nur mit höchstlegierten, speziell entwickelten Werkstoffen für Spezialanwendungen erreicht wird (s. Tabelle C).

Zusätzliche Vorteile sind:
a) Schonung der Rohstoffressourcen an Ni und Mo im Vergleich zu den vorgenannten höchstlegierten Werkstoffen,
b) Kostenersparnisse bei der Legierungsherstellung durch geringe Gehalte teurer Legierungsbestandteile sowie bei der Apparateherstellung durch leichte Verarbeitbarkeit.

Hinsichtlich der Verarbeitbarkeit zeichnen sich die erfindungsgemäßen Legierungen im Vergleich zu Werkstoffen aus dem Stand der Technik durch eine ungewöhnliche Ausscheidungsträgheit bei thermischer Belastung aus. Dieses Verhalten ist bei der Herstellung von Halbzeugen und deren Weiterverarbeitung, z.B. der Formgebung von Klöpperböden und dem Herstellen von Schweißverbindungen ausgesprochen positiv. Dies geht insbesondere aus den Zeit-Temperatur-Sensibilisierungs-Diagrammen (Abb. 1, 2) hervor. Bedeutungsvoll ist diese Werkstoffeigenschaft auch für das Verhalten von Schweißnähten, die keiner abschließenden Wärmebehandlung nach der Apparatefertigung unterzogen werden sowie für die Herstellung von Gußformteilen.

Aus den in Beispiel 1 dargestellten mechanisch-technologischen Werten für die verschiedenen beanspruchten Legierungsvarianten geht ein weiterer ingenieurtechnischer Nutzen, der sich in Form eines Kostenvorteiles umsetzen läßt, hervor. Die im Vergleich zu Standardausteniten hohen Festigkeitskennwerte (Beispiel 1) lassen sich z.B. in der Offshore- und Reaktortechnik vorteilhaft in Bezug auf die Bauteildimensionierung umsetzen, d.h., es läßt sich ein Einsparpotential durch geringeren Materialverbrauch realisieren.

Beispiel 2 zeigt das Korrosionsverhalten in Schwefelsäure (98-99,1 % H₂SO₄) für verschiedene Temperaturen. Die erfindungsgemäßen Legierungen weisen bis 200°C eine ausgezeichnete Korrosionsbeständigkeit auf. Unter strömenden Bedingungen, wie sie in der betrieblichen Praxis dominieren, werden noch geringere Korrosionsgeschwindigkeiten ermittelt (Beispiel 12).

In alkalischen Medien, wie z.B. in 70 %iger Natronlauge bei 170°C zeigt die erfindungsgemäße Legierung gleichfalls eine hervorragende Korrosionsbeständigkeit. Wie aus Beispiel 3 ersichtlich, ist sie derjenigen der hochnickelhaltigen Werkstoffe Alloy 201, 400, 600 und 690 (17, 15, 16, 11) praktisch gleichwertig, während der Werkstoff 12 (Alloy G-30) hier stark abfällt. Auch bei niedrigeren Laugenkonzentrationen und -temperaturen heben sich die erfindungsgemäßen Legierungen von den bekannten positiv ab (Beispiel 13).

In Ethanol-Wassergemischen mit Zusatz von Phosphorsäure in Druckbehältern bei hohen Temperaturen haben sich die Kupfer-Nickel-Legierungen CuNi30MnlFe (18) gemäß dem Stand der Technik als sehr beständig erwiesen, beständiger als zahlreiche der erprobten sehr hochlegierten Stähle und Nickel-Chrom-Molybdän-Legierungen. Wie Beispiel 4 zeigt, weisen die erfindungsgemäßen Legierungen auch hier ein diesem Stand der Technik überlegenes Korrosionsverhalten auf. Im Vergleich zu dem Kupferwerkstoff ist als weiterer Vorteil der erfindungsgemäßen Legierungen deren höhere Festigkeit zu berücksichtigen, welche sie für die hier angesprochene Druckbehälteranwendung geeigneter macht.

In Beispiel 5 werden die in siedender azeotroper Salpetersäure ermittelten Massenverlustraten miteinander verglichen. Man erkennt, daß die erfindungsgemäßen Legierungen einen nur sehr geringen Korrosionsabtrag erleiden. Dieser liegt niedriger als der der bekannten Werkstoffe AISI 310 L (4) und Alloy 28 (7). In überazeotropen Salpetersäuren ist das Korrosionsverhalten der erfindungsgemäßen Legierungen günstiger als das Verhalten von "HNO₃-Speziallegierungen" (Beispiel 14).

In vielen Fällen ist für die Werkstoff-Anwendung nicht nur die Beständigkeit gegenüber gleichförmigem Korrosionsabtrag durch z.B. Salpetersäure ausschlaggebend, sondern es wird beispielsweise kühlwasserseitig zugleich auch eine hohe Beständigkeit gegen Lochkorrosion gefordert. Hier zeigen die erfindungsgemäßen Legierungen gemäß Beispiel 6 im sogenannten Eisen(III)chlorid-Test bei einer Lochkorrosionstemperatur von 60°C eine hohe Beständigkeit. Diese entspricht derjenigen der Legierung Alloy 28 (7). Die erfindungsgemäßen Legierungen zeigen jedoch in der Kombination ihrer Lochkorrosionsbeständigkeit mit der Beständigkeit gegenüber gleichförmigem Korrosionsabtrag in siedender azeotroper Salpetersäure als typischer oxidierender Säure eine deutliche Überlegenheit, was sich bei Verwendung von Anlagen zur Herstellung azeotroper Salpetersäure in dieser Kombination sofort nutzen läßt. Das gleiche gilt auch für die Legierung Alloy G-30 (12). Diese ist zwar in ihrer Lochkorrosionsbeständigkeit den erfindungsgemäßen Legierungen etwas überlegen, im Hinblick auf ihre Beständigkeit gegenüber gleichförmigem Korrosionsabtrag in siedender azeotroper Salpetersäure aber sehr schlecht. In neutralen chloridhaltigen Lösungen, wie Kühlwässern, kommt bei elektrochemischen Korrosionsversuchen die sehr gute Lochkorrosionsbeständigkeit der erfindungsgemäßen Legierungen zum Ausdruck (Beispiel 11).

Beispiel 7 zeigt das Korrosionsverhalten in Mischsäuren aus Schwefelsäure und Salpetersäure. Die erfindungsgemäße Legierung ist sowohl bei niedrigen wie auch bei hohen H₂SO₄-Gehalten den bekannten Legierungen überlegen.

Beispiel 8 zeigt einen Vergleich der Massenverlustraten in Schwefelsäure-Flußsäurelösungen. Die erfindungsgemäßen Legierungen sind hoch in Chrom legierten Werkstoffen AISI 310 L (4), Alloy 28 (7), Alloy G-30 (12) und 1.4465 (5) gegenübergestellt. Man erkennt, daß die erfindungsgemäßen Legierungen einen geringeren Korrosionsabtrag aufweisen als die dem Stand der Technik entsprechenden Werkstoffe.

Ein Vergleich der Massenverlustraten wurde auch in Phosphorsäure-Lösungen vorgenommen. Die erhaltenen Ergebnisse sind in Beispiel 9 wiedergegeben. Die erfindungsgemäßen Legierungen werden mit Werkstoffen, welche gemäß dem Stand der Technik speziell für den Umgang mit Phosphorsäure-Lösungen verwendet werden, verglichen. Während in Lösung 1 der dem Stand der Technik entsprechende Werkstoff Alloy 904 L (3) als ausreichend betrachtet werden kann, ist dies in Lösung 2 nicht der Fall. Die Korrosionsbeständigkeit der erfindungsgemäßen Legierungen ist von derjenigen des Werkstoffs Alloy G-30 (12) zwar nicht wesentlich verschieden, der geringe Korrosionsabtrag bei den erfindungsgemäßen Legierungen wird aber mit wesentlich weniger Aufwand an teuren Legierungszusätzen erreicht.

Beispiel 10 zeigt das Korrosionsverhalten in Salpetersäure/Flußsäuregemischen. Die erfindungsgemäßen Legierungen sind dem Stand der Technik weit überlegen.

Beispiel 15 belegt das günstige Korrosionsverhalten der erfindungsgemäßen Legierungen im Vergleich zu bekannten Legierungen in Chromsäure.

Die erfindungsgemäße Legierung 2' ist gemäß Abb. 1 und 2 auch nach einer bis zu 8 h gehenden thermischen Beanspruchung im Temperaturbereich zwischen 600 und 1000°C beständig gegen interkristalline Korrosion, und zwar sowohl im Fall einer Prüfung gemäß SEP 1877 II als auch im Huey-Test.

Aufgrund der obigen Versuchsergebnisse wird deutlich, daß die erfindungsgemäßen Legierungen breit anwendbar sind, wobei sie bevorzugt in folgenden Bereichen eingesetzt werden können:
Herstellung von Schwefelsäure, insbesondere im Bereich der Absorbtionen,
Verarbeitung von Schwefelsäure, z.B. Sulfierung, Sulfonierung und Nitrierung sowie Konzentrierung,
Herstellung von azeotroper Salpetersaure und Verarbeitung sowie Lagerung von Salpetersaure,
Herstellung von Flußsäure aus Schwefelsäure und Flußspat sowie Verarbeitung der Flußsäure und Verfahren, bei denen Flußsäure als Katalysator eingesetzt wird,
Anwendung von Flußsäure-, Schwefelsäure-, Salpetersäure-haltigen Ätzbädern, z.B. für Nickellegierungen und nichtrostende Stähle bzw. in der Galvanotechnik,
Herstellung von Chromsäure aus Schwefelsäure oder Oleum und Natriumdichromat,
Einsatz in Kühlwassersystemen und Anlagen zur Luftreinhaltung,
Lagerung und Eindampfung von Alkalien, z.B. Herstellung von Natronlauge-Perlen,
Verwendung heißer Alkalien bei chemischen Prozessen sowie als Elektrodenmaterialien in elektrolytischen Prozessen, ferner für Beizbäder in der Stahl- und Metallindustrie.

Die Erfindung soll anhand der nachfolgenden Beispiele näher erläutert werden.

### Beispiele

**Tabelle 1**

| (erfindungsgemäße Werkstoffe) | | | | | | | | | | | |
|---|---|---|---|---|---|---|---|---|---|---|---|
| Angaben in Gew.-%, Rest auf 100 Gew.-% Eisen | | | | | | | | | | | |
| | Cr | Ni | Mn | Si | P | S | Mo | Cu | Al | C | N |
| 2' | 32,9 | 30,5 | 0,68 | 0,03 | 0,004 | 0,001 | 0,01 | 0,02 | 0,07 | 0,011 | 0,375 |
| 3' | 34,44 | 31,8 | 0,73 | 0,03 | 0,004 | 0,002 | 0,09 | <0,01 | 0,062 | 0,011 | 0,49 |
| 4' | 35,46 | 31,65 | 0,74 | 0,03 | 0,004 | 0,002 | 0,11 | 0,01 | 0,099 | 0,012 | 0,51 |
| 5' | 36,4 | 31,7 | 0,73 | 0,04 | 0,002 | 0,002 | 0,1 | 0,01 | 0,072 | 0,012 | 0,58 |
| 6' | 33,0 | 30,85 | 0,70 | 0,29 | 0,004 | 0,0017 | 0,07 | <0,01 | 0,09 | 0,0089 | 0,42 |
| 7' | 33,0 | 30,7 | 0,69 | 0,29 | 0,002 | 0,0018 | 1,5 | 0,62 | 0,058 | 0,01 | 0,406 |

**Tabelle 2**

| (Vergleichswerkstoffe) | | | | | |
|---|---|---|---|---|---|
| Nr. | Name | W.-Nr. DIN | UNS-Bez. | Werkstoffbezeichnung | Hauptlegierungselemente Ni-Cr-Mo-Cu-Fe- andere (Typische Werte in %) |
| 1 | AISI 304 L | 1.4306 | S30403 | X-2-CrNi-19-11 | 11-19 |
| 2 | AISI 316 Ti | 1.4571 | S31635 | X-2-CrNiMo17-12-2 | 10-18-2-66-0,6-Ti |
| 3 | Alloy 904 L | 1.4539 | N06904 | X-2-NiCrMoCu-25-20-5 | 25-21-4,8-1,5-46 |
| 4 | AISI 310 L | 1.4335 | - | X-2-CrNi-25-20 | 20-25 |
| 5 | - | 1.4465 | - | X-2-CrNiMo-25-25-2 | 25-25-2 |
| 6 | - | 1.4466 | - | X-2-CrNiMo-25-22-2 | 22-25-2 |
| 7 | Alloy-28 | 1.4563 | N06028 | X-1-NiCrMoCu | 31-27-3,5-1,3-35 |
| 8 | Alloy-31 | 1.4562 | N06031 | X-1-NiCrMoCu-31-27-6 | 31-27-6 |
| 9 | Allcorr | - | N06110 | NiCr30Mo10Fe | 58-31-10 |
| 10 | MC-Alloy | - | - | NiCr45Mo | 53-45-1 |
| 11 | Alloy 690 | 2.4642 | N06690 | NiCr29Fe | 61-29-0,5-9 |
| 12 | Alloy G-30 | 2.4603 | N06030 | NiCr30FeMo | 30-30-6-2-17-5Co |
| 13 | Alloy C-22 | 2.4602 | N06022 | NiCr22Mo14W | 57-21-13-4-3,2W |
| 14 | Alloy 59 | 2.4605 | N06059 | NiCr22Mo16 | 51-22-16 |
| 15 | Alloy 400 | 2.4360 | N04400 | NiCu30Fe | 63-30-2 |
| 16 | Alloy 600 | 2.4816 | N06600 | NiCrl5Fe | 73-16-9-0,25Ti |
| 17 | Alloy 201 | 2.4068 | N02201 | LC-Ni99,2 | > 99 |
| 18 | - | 2.0882 | N71500 | CuNi30MnlFe | 30 |
| 19 | - | 1.4505 | - | X-3-CrNiMoTi-18-20-2 | 20-18-2 |
| 20 | AISI 310 | 1.4841 | S31000 | X-15-CrNiSi-25-20-2 | 20-25 |
| 21 | Alloy G3 | 2.4619 | N06985 | NiCr22Mo7Cu | 48-23-7-2 |
| 22 | AISI 317 | 1.4439 | S31726 | X-2-CrNiMoN-17-13-5 | 13-17-5 |

Die Durchführung der Korrosionsversuche wurde nach folgenden, für den Fachmann bekannten Angaben durchgeführt:
a) Ermittlung von Abtragsraten/Korrosionsgeschwindigkeiten:
   Zur Untersuchung des Korrosionsverhaltens der Werkstoffe in diversen Säuren, Mischsäuren und Alkalien wurden folgende DIN-Normen berücksichtigt:
   DIN 50905, T1: Korrosion der Metalle;
      Korrosionsuntersuchungen: Grundsätze, Ausgabe Januar 1987
   DIN 50905, T2: Korrosion der Metalle;
      Korrosionsuntersuchungen: Korrosiongrößen bei gleichmäßiger Flächenkorrosion, Ausgabe Janauar 1987,
   DIN 50905, T3: Korrosion der Metalle;
      Korrosionuntersuchungen: Korrosionsgrößen bei ungleichmäßiger und örtlicher Korrosion ohne mechanische Belastung, Ausgabe Januar 1987
   DIN 50905, T4: Korrosion der Metalle;
      Korrosionsuntersuchungen: Durchführung von chemischen Korrosionsversuchen ohne mechanische Belastungen in Flüßigkeiten im Laboratorium, Ausgabe Januar 1987
   ISO/DIS 8407: Metals and alloys - Procedure for removal of corrosion products from test specimens, submitted 1985-11-28 by ISO/TC 156
b) Ermittlung der Loch- und Spaltkorrosionsbeständigkeit:
   Zur Ermittlung der kritischen Lochfraßtemperatur (CPT) bzw. Spaltkorrosionstemperatur (CCT) wurden Vorschriften in Anlehnung an amerikanische Prüfvorschriften angewandt:
   1. Treseder, R.S.; MTI Manual No. 3, Guideline information on newer Wrought iron- and nickel base corrosion resistent alloys, The Materials Technology Institute of the Chemical Process Industry, Columbus 1980 Appendix B-Methode MTI-2
   2. ASTM G48: Test for pitting and crevice corrosion resistance of stainless steels and related alloy by the use of ferric chloride solution.
c) Zum Vergleich der Lockkorrosionsbeständigkeit (Ranking) verschiedener nichtrostender Stähle mittels elektrochemischer Methoden wird seit geraumer Zeit die Technik des zyklischen potentiodynamischen Potentialvorschubs eingesetzt (Wilde, B.E.; Corrosion 28 (1972), 283-291; Kuron, D., Gräfen, H.; Z. Werkstofftechn. 8 182-191 (1977)).
   Hierbei werden folgende Korrosionspotentiale ermittelt:
   - freies Korrosionspotential (U_{K})
      [Open circuit potential (E_{corr})]
   - dynamisches Lochkorrosionspotential (U_{LD})
      [Pitting potential (Eₚ)]
   - Lochpassivierungspotential (U_{LP})
      [pit repassivation potential (Eₚₚ)]
   Bei der Durchführung der elektrochemischen Versuche werden folgende Prüfnormen berücksichtigt:
   ASTM G3-74 (Reaproved 1981)
   ASTM G5-87
   Als Unterscheidungskriterium wird nach den vorgenannten Methoden die sogenannte "kritische Lochfraßtemperatur" (CPT) [Lau, P., Bernhardsson, S.; Electrochemical Techniques for the Study of Pitting and Crevice Corrosion Resistance of Stainless Steels, Corrosion 85, Paper No. 64, Boston (1985); Qvarfort, R.; Critical Temperature measurements of stainless Steels with an improved Elektrochemical Method, Corrosion Sci., No. 8, 987-993, (1989)] ermittelt, bei der U_{LP} <U_{K} ist, d.h. nicht repassivierbarer Lochfraß auftritt. Die Potentialvorschubgeschwindigkeit dE/dT beträgt 180 mV^{·}h⁻¹.

In einem Vakuuminduktionsofen wurden die Stähle der Tabelle 1 im 100 kg Maßstab aus an sich bekannten Rohstoffen erschmolzen und zu Blöcken vergossen. Die Blöcke wurden zu 5 (12) mm dicken Blechen umgeformt. Die abschließende Lösungsglühung erfolgte bei mindestens 1120°C mit anschließender Abschrekkung. Es lag jeweils ein vollaustenitisches, ausscheidungsfreies, homogenes Gefüge vor.

### Beispiel 1

Mechanische Eigenschaften der Stähle gemäß Tabelle 1 und typische Vergleichswerkstoffe:

Ergebnis der mechanischen Prüfung:

| Werkstoff | Dicke in [mm] | Dehnungsgrenzen | | Zugfestigkeit | Bruchdehnung | Einschnürung | Brinellhärte | Kerbschlagarbeit |
|---|---|---|---|---|---|---|---|---|
| | | R_{P0,2} in [N/mm²] | R_{P1,0} in [N/mm²] | Rₘ in [N/mm²] | A₅ in [%] | Z in [%] | HB | A_{V} in [J] |
| 2' | 5 | 504 | 516 | 777 | 53 | - | 164 | - |
| 2' | 12 | 406 | 435 | 799 | - | - | 173 | >300 |
| 6' | 5 | 389 | 426 | 803 | 54 | 50 | 216 | - |
| 6' | 12 | 367 | 437 | 768 | 56 | 58 | 183 | >300 |
| 7' | 5 | 395 | 426 | 789 | 59 | 48 | 220 | - |
| 7' | 12 | 374 | 422 | 756 | 58 | 58 | 179 | >300 |
| 22 | - | 285 | - | 580-800 | 35 | - | - | >105 |
| 2 | - | 210 | - | 500-730 | 35 | - | - | >85 |

Die mechanischen Eigenschaften der Legierungen deuten auf eine gute Kaltumformbarkeit.

### Beispiel 2

Laborkorrosionsversuche in ruhender Schwefelsäure (99,1 Gew.-% H₂SO₄) bei verschiedenen Temperaturen und nach 7 Tagen Prüfzeit (Blechdicke 4,5 mm):

| Abtrag in [mm/a] | | | | | |
|---|---|---|---|---|---|
| Werkstoff | 100°C | 125°C | 150°C | 175°C | 200°C |
| 2' | 0,25 | 0,43 | 0,14 | 0,16 | 0,12 |
| 3' | 0,13 | 0,62 | 0,15 | 0,06 | 0,03 |
| 4' | 0,13 | 0,48 | 0,06 | 0,06 | 0,03 |
| 5' | 0,17 | 0,45 | 0,05 | 0,11 | 0,16 |
| 6' | 0,16 | 0,63 | 0,04 | 0,01 | 0,02 |
| 7' | 0,06 | - | - | 0,03 | 0,05 |
| 4 | 0,34 | - | 0,15 | 0,05 | 0,04 |
| 20 | 0,35 | - | 0,04 | 0,09 | 0,05 |

Korrosionsversuche in ruhender Schwefelsäure (98 Gew.-% H₂SO₄ und 98,5 Gew.-% H₂SO₄) bei verschiedenen Temperaturen und nach 7 Tagen Prüfzeit (Blechdicke 4,5 mm):

| Abtrag in [mm/a] | | | | | | | | | | |
|---|---|---|---|---|---|---|---|---|---|---|
| | 98 % H₂SO₄ | | | | | 98,5 % H₂SO₄ | | | | |
| Werkstoff | 100°C | 125°C | 150°C | 175°C | 200°C | 100°C | 125°C | 150°C | 175°C | 200°C |
| 2' | 0,25 | 0,54 | 0,22 | 0,21 | 0,03 | 0,09 | 0,06 | 0,11 | 0,01 | 0,03 |
| 3' | 0,22 | 0,06 | 0,32 | 0,21 | 0,09 | 0,14 | 0,13 | 0,10 | 0,21 | 0,04 |
| 4' | 0,18 | 0,07 | 0,35 | 0,20 | 0,09 | 0,14 | 0,11 | 0,18 | 0,08 | 0,12 |
| 5' | 0,20 | 0,42 | 0,07 | 0,16 | 0,08 | 0,07 | 0,11 | 0,10 | 0,53 | 0,06 |
| 6' | 0,21 | 0,04 | 0,19 | 0,17 | 0,08 | 0,08 | 0,09 | 0,07 | 0,01 | 0,03 |
| 7' | 0,04 | 0,07 | 0,08 | 0,16 | 0,34 | 0,11 | 0,11 | 0,14 | 0,32 | 0,09 |
| 20 | 0,38 | 0,43 | 0,98 | 0,38 | 0,07 | 0,11 | 0,06 | 0,77 | 0,21 | 0,81 |

### Beispiel 3

Laborkorrosionsversuche in Natronlauge bei verschiedenen Temperaturen und Konzentrationen nach 14 Tagen Prüfzeit:

| Abtrag in [mm/a] | | | | | | | | |
|---|---|---|---|---|---|---|---|---|
| Gew.-% NaO | 130°C | | | 160°C | | 170°C | | 250°C |
| | 50 | 60 | 70 | 60 | 80 | 70 | 80 | 90 |
| 2' | 0,01 | 0,06 | 0,05 | 0,19 | 0,19 | 0,03 | 0,13 | 0,85 |

Vergleichswerkstoffe in 70 % NaOH bei 170°C

| | | | | | | | |
|---|---|---|---|---|---|---|---|
| Nr. | 17 | 15 | 16 | 13 | 14 | 12 | 11 |
| Abtrag [mm/a] | 0,09 | 0,03 | 0,02 | 0,51 | 0,48 | 0,26 | 0,03 |

Die Werkstoffe 17, 15, 16 sind typische Werkstoffe für diese Anwendung

### Beispiel 4

Versuche im Autoklaven mit einem Ethanol-Wassergemisch mit 7,5 Gew.-% Phosphorsäure bei 280°C und 7 Tagen Prüfzeit:
Der erfindungsgemäße Werkstoff Nr. 2' weist eine Abtragsrate von 0,2 mm/a auf.

Vergleichswerkstoffe unter gleichen Bedingungen:

| | | | | | | | | |
|---|---|---|---|---|---|---|---|---|
| Nr. | 2 | 7 | 8 | 13 | 12 | 14 | 15 | 18 |
| Abtrag [mm/a] | 1,77 | 0,44 | 0,44 | 0,53 | 0,63 | 0,41 | 0,41 | 0,26 |

### Beispiel 5

Korrosionsverhalten in siedender azeotroper Salpetersäure im Huey-Test-Destillationsverfahren:

| Nr. | Massenverlustraten in [g/m²•h] | | |
|---|---|---|---|
| | 48 h (5 Zyklen) | 48 h (10 Zyklen) | 48 h (15 Zyklen) |
| 2' | 0,04 | 0,04 | 0,04 |
| 3' | 0,04 | 0,04 | 0,04 |
| 4' | 0,04 | 0,04 | 0,04 |
| 5' | 0,03 | 0,04 | 0,04 |
| 6' | 0,04 | 0,04 | 0,04 |
| 7' | 0,04 | 0,04 | 0,04 |
| 1 | 0,12 | 0,12 | 0,12 |
| 4 | 0,06 | 0,07 | 0,07 |
| 5 | 0,09 | 0,09 | 0,09 |
| 7 | 0,07 | 0,07 | 0,07 |
| 8 | 0,09 | 0,10 | 0,10 |
| 12 | 0,14 | 0,13 | 0,13 |

### Beispiel 6

Bestimmung der Lochfraß- und Spaltkorrosionstemperaturen im FeCl₃-Test bei 10 Gew.-% FeCl₃•6H₂O:

| Nr | CPT [°C] | CCT [°C] |
|---|---|---|
| 2' | 60 | 40 |
| 3' | 85 | - |
| 4' | 85 | - |
| 5' | 85 | - |
| 6' | 70 | 35 |
| 7' | 85 | 40 |
| 2 | 10 | -2,5 |
| 3 | 45 | 25 |
| 4 | 25 | ≤ 20 |
| 5 | 40 | 25 |
| 7 | 60 | 35 |
| 8 | 85 | 60 |
| 9 | >90 | > 90 |
| 10 | 50 | ≤ 20 |
| 11 | 45 | ≤ 20 |
| 12 | 75 | 50 |

### Beispiel 7

Korrosionsverhalten in Mischungen aus Schwefelsäuren unterschiedlicher Konzentration bei verschiedenen Salpetersäuregehalten bei 100°C; nach 7 Tagen Prüfzeit:

| Abtrag in [mm/a] | | | | | | | | |
|---|---|---|---|---|---|---|---|---|
| Gew.-% H₂SO₄ | 66,5 | | | 76 | | | 80 | 50 |
| Gew.-% HNO₃ | 0 | 3 | 5 | 0 | 3 | 5 | 5 | 5 |
| Werkstoff Nr. | | | | | | | | |
| 2' | > 50 | 0,08 | 0,08 | 1,18 | 0,15 | 0,18 | 0,10 | 0,03 |
| 2 | > 50 | 0,54 | 0,53 | > 50 | 0,60 | 0,80 | 0,85 | 0,28 |
| 7 | 35,43 | 0,08 | 0,09 | 21,55 | 0,13 | 0,13 | 0,24 | 0,05 |
| 8 | > 50 | 0,07 | 0,09 | 13,85 | 0,11 | 0,12 | 0,21 | 0,05 |
| 12 | 49,4 | 0,10 | 0,08 | 9,06 | 0,10 | 0,11 | 0,17 | 0,05 |

### Beispiel 8

Korrosionsversuche in Schwefelsäure-Flußsäurelösungen:
- Lösung 1:: 92,4 % H₂SO₄ / 7,6 % H₂0 / Spuren HF ; T=150°C
- Lösung 2:: 91,2 % H₂SO₄ / 7,4% H₂0 / 1,4 % HF; T=140°C
- Lösung 3:: 90-94 % H₂SO₄ / 4-7 % H₂0 / 2-3 % HF; T=140°C

| Abtrag in [mm/a] | | | |
|---|---|---|---|
| Prüfzeit Werkstoff | Lösung 1 [14 d] | Lösung 2 [14 d] | Lösung 3 [89d] |
| 2' | 0,15 | 0,02 | 0,01 |
| 19 | 0,84 | 0,17 | 0,31 |
| 4 | 0,26 | 0,10 | 0,07 |
| 5 | 0,33 | 0,05 | 0,05 |
| 3 | 0,39 | 0,09 | 0,14 |
| 7 | 0,51 | 0,05 | 0,04 |
| 8 | 0,71 | 0,06 | 0,08 |
| 13 | 0,60 | 0,14 | 0,09 |
| 12 | 1,01 | 0,06 | 0,04 |

### Beispiel 9

| Abtrag [mm/a] in wäßrigen Phosphorsäure-Lösungen | | |
|---|---|---|
| Lösung 1: | 75 % gew.-%ige H₃PO₄; 80°C, 14 Tage | |
| Lösung 2: | 75 % gew.-%ige H₃PO₄, 0,63 Gew.-% F⁻, 0,3 Gew.-% Fe³⁺, 14 mmol/l Cl⁻; 80°C, 14 Tage | |

| Werkstoff-Nr. | Lösung 1 | Lösung 2 |
|---|---|---|
| 2' | <0,01 | 0,18 |
| 3 | 0,07 | 1,70 |
| 7 | 0,01 | 0,42 |
| 12 | 0,01 | 0,19 |

### Beispiel 10

Korrosionsverhalten in Salpetersäure/Flußsäuregemischen; Massenverlustraten in [g/m²h]; T = 90°C

| Werkstoff Nr. | Lsg.1 | Lsg.2 | Lsg.3 | Lsg.4 | Lsg.5 | Lsg.6 | Lsg.7 |
|---|---|---|---|---|---|---|---|
| 2' | <0,01 | 0,27 | 0,96 | 0,31 | 0,63 | 1,63 | 3,05 |
| 6' | <0,01 | 0,28 | 1,45 | 0,29 | 0,68 | 1,64 | 3,00 |
| 7' | <0,01 | 0,24 | 1,19 | 0,27 | 0,67 | 1,66 | 3,08 |
| 7 | <0,01 | 5,74 | 20,74 | 0,96 | 1,78 | 3,38 | 5,46 |
| 21 | <0,01 | 1,11 | 5,23 | 1,51 | 3,61 | 8,10 | 11,63 |
| 11 | <0,01 | 0,61 | 6,34 | 1,46 | 1,97 | 4,69 | 7,42 |
| 12 | <0,01 | 0,28 | 1,21 | 0,49 | 1,45 | 2,39 | 4,49 |
| Lösung 1: 2 mol/l HNO₃ | | | | | | | |
| Lösung 2: 2 mol/l HNO₃ + 0,5 mol/l HF | | | | | | | |
| Lösung 3: 2 mol/l HNO₃ + 2 mol/l HF | | | | | | | |
| Lösung 4: 0,25 mol/l HF + 6 mol/l HNO₃ | | | | | | | |
| Lösung 5: 0,25 mol/l HF + 9 mol/l HNO₃ | | | | | | | |
| Lösung 6: 0,25 mol/l HF + 12 mol/l HNO₃ | | | | | | | |
| Lösung 7: 0,25 mol/l HF + 15 mol/l HNO₃. | | | | | | | |

### Beispiel 11

Bestimmung des Lochfraßverhaltens durch potentiodynamische Stromdichtepotentialkurven als Funktion des Lochkorrosionspotentials [U_{LP}]; Anforderung: U_{LP} < U_{R} (freies Korrosionspotential)
Lochfraßkorrosionstemperaturen in 1,0 n NaCl-Lösung, Potentialvorschubgeschwindigkeit

| Nr. | CPT [°C] |
|---|---|
| 2' | 80 |
| 6' | 90 |
| 7' | >95 |
| 2 | 45 |
| 3 | 75 |
| 4 | 60 |
| 5 | 60 |
| 8 | >95 |

### Beispiel 12

Korrosionsversuche unter Betriebsbedingungen in Schwefelsäure (96-98,5 Gew.-%) bei T = 135 - 140°C

| Werkstoff | Abtrag in [mm ^{·} a⁻¹] | | |
|---|---|---|---|
| | nach [14 d] | nach [34 d] | nach [50 d] |
| 2' | 0,01 | <0,01 | <0,01 |
| | <0,01 | <0,01 | <0,01 |
| 6' | 0,01 | 0,01 | <0,01 |
| | 0,01 | <0,01 | <0,01 |
| 7' | 0,01 | <0,01 | <0,01 |
| | <0,01 | <0,01 | <0,01 |
| 20 | 0,01 | <0,01 | <0,01 |
| | 0,01 | <0,01 | <0,01 |
| | | | |

### Beispiel 13

Korrosionsverhalten in Natriumhydroxidlösungen (A = 20 Gew.-% NaOH und B = 50 Gew.-% NaOH) bei verschiedenen Temperaturen nach 28 Tagen

### Beispiel 14

Korrosionsverhalten in Salpetersäuren verschiedener Konzentrationen bei unterschiedlichen Temperaturen; Massenverlustraten in [g/m²h]
- Lösung 1 =: 75 Gew.-%ige Salpetersäure
- Lösung 2 =: 80 Gew.-%ige Salpetersäure
- Lösung 3 =: 85 Gew.-%ige Salpetersäure
- Lösung 4 =: 98,5 Gew.-%ige Salpetersäure

### Beispiel 15

Korrosionsverhalten in sauren chromathaltigen Lösungen; Abtrag in [mm/a]
Testdauer: 10 Tage; Lösung 1 = 20 Gew.-%ige Chromatlösung, Lösung 2 = 40 Gew.-ige Chromatlösung

**Tabelle C**

| Werkstoffe für Spezialanwendungen | | |
|---|---|---|
| Werkstoff W.-Nr. | Anwendung | Literatur |
| 1.4361 | azeotrope, hochkonzentrierte HNO₃ | Horn, E.-M.; Kohl, H.: Werkstoffe und Korrosion 37, 57-69 (1986) |
| 1.4575 | konzentrierte Schwefelsäure, ≥ 94 % | EP-A 361 554 |
| 1.4335 | konzentrierte Schwefelsäure | DE-A 3 508 532 |
| Sandvik SX | konzentrierte Schwefelsäure | GB 15 34 926 |
| 1.4361 | H₂SO₄-Herstellung | US 45 43 244 |
| 1.4390 | konzentrierte HNO₃ konzentrierte Schwefelsäure | EP-A 516 955 |

Abb. 1 und 2: Zeit-Temperatur-Sensibilisierungs-Diagramm der Legierung 2'; Flächenbezogene Massenverlustrat

## Patentansprüche

1. Austenitische, korrosionsbeständige Chrom-, Nickel-, Eisen-Legierungen folgender Zusammensetzung:
32-37 Gew.-% Chrom
28-36 Gew.-% Nickel
max. 2 Gew.-% Mangan
max. 0,5 Gew.-% Silizium
max. 0,1 Gew.-% Aluminium
max. 0,03 Gew.-% Kohlenstoff
max. 0,025 Gew.-% Phosphor
max. 0,01 Gew.-% Schwefel
max. 2 Gew.-% Molybdän
max. 1 Gew.-% Kupfer
0,3 - 0,7 Gew.-% Stickstoff
sowie übliche herstellungsbedingte Beimengungen und Verunreinigungen und den Rest als Eisen.

2. Austenitische Legierungen gemäß Anspruch mit folgender Zusammensetzung:
32-37 Gew.-% Chrom
28-36 Gew.-% Nickel
max. 2 Gew.-% Mangan
max. 0,5 Gew.-% Silizium
max. 0,1 Gew.-% Aluminium
max. 0,03 Gew.-% Kohlenstoff
max. 0,025 Gew.-% Phosphor
max. 0,01 Gew.-% Schwefel
0,5-2 Gew.-% Molybdän
0,3-1 Gew.-% Kupfer
0,3 - 0,7 Gew.-% Stickstoff
sowie übliche herstellungsbedingte Beimengungen und Verunreinigungen und den Rest als Eisen.

3. Austenitische Legierungen gemäß Anspruch 1 mit folgender Zusammensetzung:
32-35 Gew.-% Chrom
28-36 Gew.-% Nickel
max. 2 Gew.-% Mangan
max. 0,5 Gew.-% Silizium
max. 0,1 Gew.-% Aluminium
max. 0,03 Gew.-% Kohlenstoff
max. 0,01 Gew.-% Schwefel
max. 0,025 Gew.-% Phosphor
max. 2 Gew.-% Molybdän
max. 1 Gew.-% Kupfer
0,4 - 0,6 Gew.-% Stickstoff
sowie übliche herstellungsbedingte Beimengungen und Verunreinigungen und den Rest als Eisen.

4. Austenitische Legierungen gemäß Anspruch 1, mit folgender Zusammensetzung:
35-37 Gew.-% Chrom
28-36 Gew.-% Nickel
max. 2 Gew.-% Mangan
max. 0,5 Gew.-% Silizium
max. 0,1 Gew.-% Aluminium
max. 0,03 Gew.-% Kohlenstoff
max. 0,01 Gew.-% Schwefel
max. 0,025 Gew.-% Phosphor
max. 2 Gew.% Molybdän
max. 1 Gew.-% Kupfer
0,4 - 0,7 Gew.-% Stickstoff
sowie übliche herstellungsbedingte Beimengungen und Verunreinigungen und den Rest als Eisen.

5. Austenitische Legierungen gemäß Anspruch 1 mit folgender Zusammensetzung:
32,5 - 33,5 Gew.-% Chrom
30,0 - 32,0 Gew.-% Nickel
0,5 - 1,0 Gew.-% Mangan
0,01 - 0,5 Gew.-% Silizium
0,02 - 0,1 Gew.-% Aluminium
max. 0,02 Gew.-% Kohlenstoff
max 0,01 Gew.-% Schwefel
max. 0,02 Gew.-% Phosphor
0,5-2 Gew.-% Molybdän
0,3-1 Gew.-% Kupfer
0,35 - 0,5 Gew.-% Stickstoff
sowie übliche herstellungsbedingte Beimengungen und Verunreinigungen und den Rest als Eisen.

6. Austenitische Legierungen gemäß Anspruch 1 mit folgender Zusammensetzung:
32,5 - 33,5 Gew.-% Chrom
30,0 - 32,0 Gew.-% Nickel
0,5 - 1,0 Gew.-% Mangan
0,01 - 0,5 Gew.-% Silizium
0,02 - 0,1 Gew.-% Aluminium
max. 0,02 Gew.-% Kohlenstoff
max. 0,01 Gew.-% Schwefel
max. 0,02 Gew.-% Phosphor
max. 0,5 Gew.-% Molybdän
max. 0,3 Gew.-% Kupfer
0,35 - 0,5 Gew.-% Stickstoff
sowie übliche herstellungsbedingte Beimengungen und Verunreinigungen und den Rest als Eisen.

7. Austenitische Legierungen gemäß Anspruch 1 mit folgender Zusammensetzung:
34,0- 35,0 Gew.-% Chrom
30 - 32 Gew.-% Nickel
0,5 - 1,0 Gew.-% Mangan
0,01 - 0,5 Gew.-% Silizium
0,02 - 0,1 Gew.-% Aluminium
max. 0,02 Gew.-% Kohlenstoff
max. 0,01 Gew.-% Schwefel
max. 0,02 Gew.-% Phosphor
max. 0,5 Gew.-% Molybdän
max. 0,3 Gew.-% Kupfer
0,4 - 0,6 Gew.-% Stickstoff
sowie übliche herstellungsbedingte Beimengungen und Verunreinigungen und den Rest als Eisen.

8. Austenitische Legierungen gemäß Anspruch 1 mit folgender Zusammensetzung:
35,0- 36,0 Gew.-% Chrom
30 - 32 Gew.-% Nickel
0,5 - 1,0 Gew.-% Mangan
0,01 - 0,5 Gew.-% Silizium
0,02 - 0,1 Gew.-% Aluminium
max. 0,02 Gew.-% Kohlenstoff
max. 0,01 Gew.-% Schwefel
max. 0,02 Gew.-% Phosphor
max. 0,5 Gew.-% Molybdän
max. 0,3 Gew.-% Kupfer
0,4 - 0,6 Gew.-% Stickstoff
sowie übliche herstellungsbedingte Beimengungen und Verunnreinigungen und den Rest als Eisen.

9. Austenitische Legierungen gemäß Anspruch 1 mit folgender Zusammensetzung:
36,0 - 37,0 Gew.-% Chrom
30 - 32 Gew.-% Nickel
0,5 - 1,0 Gew.-% Mangan
0,01 - 0,5 Gew.-% Silizium
0,02 - 0,1 Gew.-% Aluminium
max. 0,02 Gew.-% Kohlenstoff
max. 0,01 Gew.-% Schwefel
max. 0,02 Gew.-% Phosphor
max. 0,5 Gew.-% Molybdän
max. 0,3 Gew.-% Kupfer
0,4 - 0,7 Gew.-% Stickstoff
sowie übliche herstellungsbedingte Beimengungen und Verunreinigungen und den Rest als Eisen.

10. Legierungen gemäß den Ansprüchen 3, 5, 6 und 7 als Knetwerkstoffe zur Herstellung von Blechen, Bändern, Stangen, Drähten, Schmiedeteilen, Rohren.

11. Legierungen gemäß den Ansprüchen 3 bis 9 als Werkstoffe zur Herstellung von Gußteilen.

12. Verwendung der Legierungen gemäß den Ansprüchen 1-9 als Werkstoff für Gegenstände, die gegenüber Natronlauge oder Kalilauge einer Konzentration von 1 Gew.-% bis 90 Gew.-%, insbesondere von 1 bis 70 Gew.-%, bei Temperaturen bis zu 200°C, insbesondere bis 170°C, beständig sind.

13. Verwendung der Legierungen gemäß den Ansprüchen 1-9 als Werkstoff für Gegenstände, die gegenüber Harnstofflösungen einer Konzentration von 5 Gew.-% bis 90 Gew.-% beständig sind.

14. Verwendung der Legierungen gemäß den Ansprüchen 1-9 als Werkstoff für Gegenstände, die gegenüber Salpetersäure einer Konzentration von 0,1 Gew.-% bis 70 Gew.-%, bei Temperaturen bis zum Siedepunkt und bis 90 Gew.-% bei Temperaturen bis 75°C und >90 Gew.-% bei Temperaturen bis 30°C, beständig sind.

15. Verwendung der Legierungen gemäß den Ansprüchen 1-9 als Werkstoff für Gegenstände, die gegenüber Flußsäure einer Konzentration von 1 Gew.-% bis 40 Gew.-%, bevorzugt von 1 bis 25 Gew.-%, beständig sind.

16. Verwendung der Legierungen gemäß den Ansprüchen 1-9 als Werkstoff für Gegenstände, die gegenüber Phosphorsäure einer Konzentration bis 85 Gew.-% bei Temperaturen bis 120°C und bis 10 Gew.-% bei Temperaturen bis 300°C beständig sind.

17. Verwendung der Legierungen gemäß den Ansprüchen 1-9 als Werkstoff für Gegenstände, die gegenüber Chromsäure einer Konzentration bis 40 Gew.-%, bevorzugt bis 30 Gew.-%, beständig sind.

18. Verwendung der Legierungen gemäß den Ansprüchen 1-9 als Werkstoff für Gegenstände, die gegenüber Oleum einer Konzentration bis 100 Gew.-%, insbesondere 20 bis 40 Gew.-%, bei Temperaturen bis zum jeweiligen Siedepunkt beständig sind.

19. Verwendung der Legierungen gemäß den Ansprüchen 1-9 als Werkstoff für Gegenstände, die gegenüber Schwefelsäure einer Konzentration von 80 Gew.-% bis 100 Gew.-%, insbesondere gegenüber 85 bis 99,7 Gew.-%, besonders bevorzugt 95 Gew.-% bis 99 Gew.-%, bei Temperaturen bis 250°C beständig sind.

20. Verwendung der Legierungen gemäß den Ansprüchen 1-9 als Werkstoff für Gegenstände, die gegenüber Mischungen aus Schwefelsäure und Natriumdichromat und/oder Chromsäure beständig sind.

21. Verwendung der Legierungen gemäß den Ansprüchen 1-9 als Werkstoff für Gegenstände, die gegenüber wäßrigen Mischungen aus 0,1 bis 40 Gew.-% Salpetersäure, bevorzugt 0,3 bis 20 Gew.-%, und 50 bis 90 Gew.-% Schwefelsäure bei Temperaturen bis 130°C beständig sind.

22. Verwendung der Legierungen gemäß den Ansprüchen 1-9 als Werkstoff für Gegenstände, die gegenüber wäßrigen Mischungen aus 0,01 bis 15 Gew-% Flußsäure und 80 bis 98 Gew.-% Schwefelsäure bei Temperaturen bis 180°C beständig sind.

23. Verwendung der Legierungen gemäß den Ansprüchen 1-9 als Werkstoff für Gegenstände, die gegenüber wäßrigen Mischungen aus bis 25 Gew.-% Salpetersäure und bis 10 Gew.-% Flußsäure bei Temperaturen bis 80°C beständig sind.

24. Verwendung der Legierungen gemäß den Ansprüchen 1-9 als Werkstoff für Gegenstände, die gegenüber Kühlwasser bis Siedetemperatur und gegenüber Meerwasser bis 50°C beständig sind.

## Claims

1. Austenitic, corrosion resistant chromium, nickel, iron alloys of the following composition:
32-37 wt.% chromium
28-36 wt.% nickel
max. 2 wt.% manganese
max. 0.5 wt.% silicon
max. 0.1 wt.% aluminium
max. 0.03 wt.% carbon
max. 0.025 wt.% phosphorus
max. 0.01 wt.% sulphur
max. 2 wt.% molybdenum
max. 1 wt.% copper
0.3-0.7 wt.% nitrogen
together with conventional production-determined admixtures and impurities and the remainder as iron.

2. Austenitic alloys according to claim 1 of the following composition:
32-37 wt.% chromium
28-36 wt.% nickel
max. 2 wt.% manganese
max. 0.5 wt.% silicon
max. 0.1 wt.% aluminium
max. 0.03 wt.% carbon
max. 0.025 wt.% phosphorus
max. 0.01 wt.% sulphur
0.5-2 wt.% molybdenum
0.3-1 wt.% copper
0.3-0.7 wt.% nitrogen
together with conventional production-determined admixtures and impurities and the remainder as iron.

3. Austenitic alloys according to claim 1 of the following composition:
32-35 wt.% chromium
28-36 wt.% nickel
max. 2 wt.% manganese
max. 0.5 wt.% silicon
max. 0.1 wt.% aluminium
max. 0.03 wt.% carbon
max. 0.01 wt.% sulphur
max. 0.025 wt.% phosphorus
max. 2 wt.% molybdenum
max. 1 wt.% copper
0.4-0.6 wt.% nitrogen
together with conventional production-determined admixtures and impurities and the remainder as iron.

4. Austenitic alloys according to claim 1 of the following composition:
35-37 wt.% chromium
28-36 wt.% nickel
max. 2 wt.% manganese
max. 0.5 wt.% silicon
max. 0.1 wt.% aluminium
max. 0.03 wt.% carbon
max. 0.01 wt.% sulphur
max. 0.025 wt.% phosphorus
max. 2 wt.% molybdenum
max. 1 wt.% copper
0.4-0.7 wt.% nitrogen
together with conventional production-determined admixtures and impurities and the remainder as iron.

5. Austenitic alloys according to claim 1 of the following composition:
32.5-33.5 wt.% chromium
30.0-32.0 wt.% nickel
0.5-1.0 wt.% manganese
0.01-0.5 wt.% silicon
0.02-0.1 wt.% aluminium
max. 0.02 wt.% carbon
max. 0.01 wt.% sulphur
max. 0.02 wt.% phosphorus
0.5-2 wt.% molybdenum
0.3-1 wt.% copper
0.35-0.5 wt.% nitrogen
together with conventional production-determined admixtures and impurities and the remainder as iron.

6. Austenitic alloys according to claim 1 of the following composition:
32.5-33.5 wt.% chromium
30.0-32.0 wt.% nickel
0.5-1.0 wt.% manganese
0.01-0.5 wt.% silicon
0.02-0.1 wt.% aluminium
max. 0.02 wt.% carbon
max. 0.01 wt.% sulphur
max. 0.02 wt.% phosphorus
max. 0.5 wt.% molybdenum
max. 0.3 wt.% copper
0.35-0.5 wt.% nitrogen
together with conventional production-determined admixtures and impurities and the remainder as iron.

7. Austenitic alloys according to claim 1 of the following composition:
34.0-35.0 wt.% chromium
30-32 wt.% nickel
0.5-1.0 wt.% manganese
0.01-0.5 wt.% silicon
0.02-0.1 wt.% aluminium
max. 0.02 wt.% carbon
max. 0.01 wt.% sulphur
max. 0.02 wt.% phosphorus
max. 0.5 wt.% molybdenum
max. 0.3 wt.% copper
0.4-0.6 wt.% nitrogen
together with conventional production-determined admixtures and impurities and the remainder as iron.

8. Austenitic alloys according to claim 1 of the following composition:
35.0-36.0 wt.% chromium
30-32 wt.% nickel
0.5-1.0 wt.% manganese
0.01-0.5 wt.% silicon
0.02-0.1 wt.% aluminium
max. 0.02 wt.% carbon
max. 0.01 wt.% sulphur
max. 0.02 wt.% phosphorus
max. 0.5 wt.% molybdenum
max. 0.3 wt.% copper
0.4-0.6 wt.% nitrogen
together with conventional production-determined admixtures and impurities and the remainder as iron.

9. Austenitic alloys according to claim 1 of the following composition:
36.0-37.0 wt.% chromium
30-32 wt.% nickel
0.5-1.0 wt.% manganese
0.01-0.5 wt.% silicon
0.02-0.1 wt.% aluminium
max. 0.02 wt.% carbon
max. 0.01 wt.% sulphur
max. 0.02 wt.% phosphorus
max. 0.5 wt.% molybdenum
max. 0.3 wt.% copper
0.4-0.7 wt.% nitrogen
together with conventional production-determined admixtures and impurities and the remainder as iron.

10. Alloys according to claims 3, 5, 6 and 7 as wrought materials for the production of sheet, strip, bar, wire, forged articles, tubes.

11. Alloys according to claims 3 to 9 as materials for the production of castings.

12. Use of the alloys according to claims 1-9 as a material for articles which are resistant to sodium hydroxide solution or potassium hydroxide solution of a concentration from 1 wt.% to 90 wt.%, in particular from 1 to 70 wt.%, at temperatures of up to 200°C, in particular of up to 170°C.

13. Use of the alloys according to claims 1-9 as a material for articles which are resistant to urea solutions of a concentration of 5 wt.% to 90 wt.%.

14. Use of the alloys according to claims 1-9 as a material for articles which are resistant to nitric acid of a concentration of 0.1 wt.% to 70 wt.% at temperatures of up to boiling point and up to 90 wt.% at temperatures of up to 75°C and >90 wt.% at temperatures of up to 30°C.

15. Use of the alloys according to claims 1-9 as a material for articles which are resistant to hydrofluoric acid of a concentration from 1 wt.% to 40 wt.%, preferably from 1 to 25 wt.%.

16. Use of the alloys according to claims 1-9 as a material for articles which are resistant to phosphoric acid of a concentration of up to 85 wt.% at temperatures of up to 120°C and of up to 10 wt.% at temperatures of up to 300°C.

17. Use of the alloys according to claims 1-9 as a material for articles which are resistant to chromic acid of a concentration of up to 40 wt.%, preferably of up to 30 wt.%.

18. Use of the alloys according to claims 1-9 as a material for articles which are resistant to oleum of a concentration of up to 100 wt.%, in particular of 20 to 40 wt.%, at temperatures up to the particular boiling point.

19. Use of the alloys according to claims 1-9 as a material for articles which are resistant to sulphuric acid of a concentration of 80 wt.% to 100 wt.%, in particular of 85 to 99.7 wt.%, particularly preferably 95 wt.% to 99 wt.% at temperatures of up to 250°C.

20. Use of the alloys according to claims 1-9 as a material for articles which are resistant to mixtures of sulphuric acid and sodium dichromate and/or chromic acid.

21. Use of the alloys according to claims 1-9 as a material for articles which are resistant to aqueous mixtures of 0.1 to 40 wt.% nitric acid, preferably 0.3 to 20 wt.%, and 50 to 90 wt.% sulphuric acid at temperatures of up to 130°C.

22. Use of the alloys according to claims 1-9 as a material for articles which are resistant to aqueous mixtures of 0.01 to 15 wt.% hydrofluoric acid and 80 to 98 wt.% sulphuric acid at temperatures of up to 180°C.

23. Use of the alloys according to claims 1-9 as a material for articles which are resistant to aqueous mixtures of up to 25 wt.% nitric acid and up to 10 wt.% hydrofluoric acid at temperatures of up to 80°C.

24. Use of the alloys according to claims 1-9 as a material for articles which are resistant to cooling water at up to boiling temperature and to sea water at up to 50°C.

## Revendications

1. Alliages austénitiques résistant à la corrosion, au chrome, au nickel et au fer, de composition suivante:
32 - 37 % en poids de chrome
28 - 36 % en poids de nickel
max. 2 % en poids de manganèse
max. 0,5 % en poids de silicium
max. 0,1 % en poids d'aluminium
max. 0,03 % en poids de carbone
max. 0,025 % en poids de phosphore
max. 0,01 % en poids de soufre
max. 2 % en poids de molybdène
max. 1 % en poids de cuivre
0,3 - 0,7 % en poids d'azote
ainsi que les éléments d'addition et impuretés découlant habituellement de la préparation, le solde étant le fer.

2. Alliages austénitiques selon la revendication 1, de composition suivante:
32 - 37 % en poids de chrome
28 - 36 % en poids de nickel
max. 2 % en poids de manganèse
max. 0,5 % en poids de silicium
max. 0,1 % en poids d'aluminium
max. 0,03 % en poids de carbone
max. 0,025 % en poids de phosphore
max. 0,01 % en poids de soufre
0,5 - 2 % en poids de molybdène
0,3 - 1 % en poids de cuivre
0,3 - 0,7 % en poids d'azote
ainsi que les éléments d'addition et impuretés découlant habituellement de la préparation, le solde étant le fer.

3. Alliages austénitiques selon la revendication 1, de composition suivante:
32 - 35 % en poids de chrome
28 - 36 % en poids de nickel
max. 2 % en poids de manganèse
max. 0,5 % en poids de silicium
max. 0,1 % en poids d'aluminium
max. 0,03 % en poids de carbone
max. 0,01 % en poids de soufre
max. 0,025 % en poids de phosphore
max. 2 % en poids de molybdène
max. 1 % en poids de cuivre
0,4 - 0,6 % en poids d'azote
ainsi que les éléments d'addition et impuretés découlant habituellement de la préparation, le solde étant le fer.

4. Alliages austénitiques selon la revendication 1, de composition suivante:
35 - 37 % en poids de chrome
28 - 36 % en poids de nickel
max. 2 % en poids de manganèse
max. 0,5 % en poids de silicium
max. 0,1 % en poids d'aluminium
max. 0,03 % en poids de carbone
max. 0,01 % en poids de soufre
max. 0,025 % en poids de phosphore
max. 2 % en poids de molybdène
max. 1 % en poids de cuivre
0,4 - 0,7 % en poids d'azote
ainsi que les éléments d'addition et impuretés découlant habituellement de la préparation, le solde étant le fer.

5. Alliages austénitiques selon la revendication 1, de composition suivante:
32,5 - 33,5 % en poids de chrome
30,0 - 32,0 % en poids de nickel
0,5 - 1,0 % en poids de manganèse
0,01 - 0,5 % en poids de silicium
0,02 - 0,1 % en poids d'aluminium
max. 0,02 % en poids de carbone
max. 0,01 % en poids de soufre
max. 0,02 % en poids de phosphore
0,5 - 2 % en poids de molybdène
0,3 - 1 % en poids de cuivre
0,35 - 0,5 % en poids d'azote
ainsi que les éléments d'addition et impuretés découlant habituellement de la préparation, le solde étant le fer.

6. Alliages austénitiques selon la revendication 1, de composition suivante:
32,5 - 33,5 % en poids de chrome
30,0 - 32,0 % en poids de nickel
0,5 - 1,0 % en poids de manganèse
0,01 - 0,5 % en poids de silicium
0,02 - 0,1 % en poids d'aluminium
max. 0,02 % en poids de carbone
max. 0,01 % en poids de soufre
max. 0,02 % en poids de phosphore
max. 0,5 % en poids de molybdène
max. 0,3 % en poids de cuivre
0,35 - 0,5 % en poids d'azote
ainsi que les éléments d'addition et impuretés découlant habituellement de la préparation, le solde étant le fer.

7. Alliages austénitiques selon la revendication 1, de composition suivante:
34,0 - 35,0 % en poids de chrome
30 - 32 % en poids de nickel
0,5 - 1,0 % en poids de manganèse
0,01 - 0,5 % en poids de silicium
0,02 - 0,1 % en poids d'aluminium
max. 0,02 % en poids de carbone
max. 0,01 % en poids de soufre
max. 0,02 % en poids de phosphore
max. 0,5 % en poids de molybdène
max. 0,3 % en poids de cuivre
0,4 - 0,6 % en poids d'azote
ainsi que les éléments d'addition et impuretés découlant habituellement de la préparation, le solde étant le fer.

8. Alliages austénitiques selon la revendication 1, de composition suivante:
35,0 - 36,0 % en poids de chrome
30 - 32 % en poids de nickel
0,5 - 1,0 % en poids de manganèse
0,01 - 0,5 % en poids de silicium
0,02 - 0,1 % en poids d'aluminium
max. 0,02 % en poids de carbone
max. 0,01 % en poids de soufre
max. 0,02 % en poids de phosphore
max. 0,5 % en poids de molybdène
max. 0,3 % en poids de cuivre
0,4 - 0,6 % en poids d'azote
ainsi que les éléments d'addition et impuretés découlant habituellement de la préparation, le solde étant le fer.

9. Alliages austénitiques selon la revendication 1, de composition suivante:
36,0 - 37,0 % en poids de chrome
30 - 32 % en poids de nickel
0,5 - 1,0 % en poids de manganèse
0,01 - 0,5 % en poids de silicium
0,02 - 0,1 % en poids d'aluminium
max. 0,02 % en poids de carbone
max. 0,01 % en poids de soufre
max. 0,02 % en poids de phosphore
max. 0,5 % en poids de molybdène
max. 0,3 % en poids de cuivre
0,4 - 0,7 % en poids d'azote
ainsi que les éléments d'addition et impuretés découlant habituellement de la préparation, le solde étant le fer.

10. Alliages selon les revendications 3, 5, 6 et 7, comme matériaux de corroyage pour la fabrication de tôles, de feuillards, de barres, de fils, de pièces forgées, de tubes.

11. Alliages selon les revendications 3 à 9, comme matériaux pour la fabrication de pièces coulées.

12. Utilisation des alliages selon les revendications 1 - 9 comme matériaux pour des objets qui résistent à la soude caustique ou à la potasse caustique à une concentration de 1% en poids à 90% en poids, en particulier de 1 à 70% en poids, à des températures de jusqu'à 200° C, et en particulier de jusqu'à 170° C.

13. Utilisation des alliages selon les revendications 1-9 comme matériaux pour des objets qui résistent à des solutions d'urée à une concentration de 5% en poids à 90% en poids.

14. Utilisation des alliages selon les revendications 1 - 9 comme matériaux pour des objets qui résistent à l'acide nitrique à une concentration de 0,1% en poids à 70% en poids, à des températures de jusqu'au point d'ébullition, et > 90% en poids à des températures de jusqu'à 30° C.

15. Utilisation des alliages selon les revendications 1-9 comme matériaux pour des objets qui résistent à l'acide fluorhydrique à une concentration de 1 en poids à 40% en poids, en particulier de 1 à 25% en poids.

16. Utilisation des alliages selon les revendications 1-9 comme matériaux pour des objets qui résistent à l'acide phosphorique à une concentration de jusqu'à 85% en poids, à des températures de jusqu'à 120° C et de jusqu'à 10% en poids à des températures de jusqu'à 300° C.

17. Utilisation des alliages selon les revendications 1 - 9 comme matériaux pour des objets qui résistent à l'acide chromique à une concentration de jusqu'à 40% en poids, de préférence de jusqu'à 30% en poids.

18. Utilisation des alliages selon les revendications 1 - 9 comme matériaux pour des objets qui résistent à l'oleum à une concentration de 100% en poids, en particulier de 20 à 40% en poids, à des températures de jusqu'au point d'ébullition.

19. Utilisation des alliages selon les revendications 1 - 9 comme matériaux pour des objets qui résistent à l'acide sulfurique à une concentration de 80% en poids à 100% en poids, en particulier d'environ 85 à 99,7% en poids, de manière particulièrement préférable de 95% en poids à 99% en poids, à des températures de jusqu'à 250° C.

20. Utilisation des alliages selon les revendications 1 - 9 comme matériaux pour des objets qui résistent à des mélanges d'acide sulfurique et de dichromate de sodium et/ou d'acide chromique.

21. Utilisation des alliages selon les revendications 1 - 9 comme matériaux pour des objets qui résistent à des mélanges constitués de 0,1% en poids à 40% en poids d'acide nitrique, de préférence de 0,3 à 20% en poids, et de 50 à 90% en poids d'acide sulfurique, à des températures de jusqu'à 130° C.

22. Utilisation des alliages selon les revendications 1 - 9 comme matériaux pour des objets qui résistent à des mélanges constitués de 0,01% en poids à 15% en poids d'acide fluorhydrique et de 80 à 98% en poids d'acide sulfurique, à des températures de jusqu'à 180° C.

23. Utilisation des alliages selon les revendications 1 - 9 comme matériaux pour des objets qui résistent à des mélanges constitués de jusqu'à 25% en poids d'acide nitrique et de jusqu'à 10% en poids d'acide fluorhydrique, à des températures de jusqu'à 80° C.

24. Utilisation des alliages selon les revendications 1 - 9 comme matériaux pour des objets qui résistent à l'eau de refroidissement jusqu'à sa température d'ébullition et à l'eau de mer jusqu'à 50°C.
